# EUROPÄISCHE PATENTSCHRIFT

(11) **EP 0 492 323 B1**
(45) Veröffentlichungstag und Bekanntmachung des Hinweises auf die Patenterteilung: **20.09.1995**
(21) Anmeldenummer: 91121460.9
(22) Anmeldetag: 14.12.1991
(51) Int. Cl.: C23C 4/18, B24C 1/10, C21D 7/06, C22F 1/00

(54) **Verfahren zur Oberflächenbehandlung von Bauteilen**
Method for the surface-treatment of parts
Procédé de traitement de surfaces de pièces

(30) Priorität: 21.12.1990 DE 4041103
(43) Veröffentlichungstag der Anmeldung: 01.07.1992
(73) Patentinhaber: MTU MOTOREN- UND TURBINEN-UNION MÜNCHEN GMBH, D-80976 München (DE)
(72) Erfinder: Sedlmair, Thomas, W-8061 Biberbach (DE); Pillhöfer, Horst, W-8047 Karlsfeld (DE); Adam, Peter, Dr., W-8060 Dachau (DE); Thoma, Martin, Dr., W-8000 München 40 (DE)

(56) Entgegenhaltungen:
- EP-B- 0 074 918
- MACHINE DESIGN Bd. 56, Nr. 6, 22. März 1984, CLEVELAND,OHIO,USA Seiten 57 - 61; R.R.MURRAY: 'LONGER LIFE FOR METAL PARTS BY SHOT PEENING'
- DRAHT Bd. 39, Nr. 10, BAMBERG,GERMANY Seiten 1037 - 1039; B.KAISER: 'STRAHL- TECH 88'

## Beschreibung

Die Erfindung betrifft ein Verfahren zur Oberflächenbehandlung von Bauteilen mittels Kugelstrahlen.

Kugelstrahlen zur Verbesserung der Schwingfestigkeit von Bauteilen sind aus der Veröffentlichung von W. Schütz in der Zeitschrift Werkstofftechnik 17, Seite 53-61, (1986) bekannt. Das Kugelstrahlen steigert primär durch günstige Druckeigenspannungen die Schwingfestigkeit der Bauteile und erhöht die Härte der gestrahlten Bauteiloberfläche. Die Optimierung der Strahlbehandlung ist abhängig vom Maschinentyp, von der Strahldauer, der Partikelgröße, dem Deckungsgrad und der Strahlintensität. Zur Härtung und Verbesserung der Schwingfestigkeit wird in Richtung hoher Strahlintensität bei gleichzeitig niedrigem Deckungsgrad bis 100% optimiert. Bei höheren Deckungsgraden wächst die Gefahr der Oberflächendeformation und der Werkstoffschädigung.

Aus EP-B-0 074 918 ist ein Verfahren zur Oberflächenbehandlung eines Werkstücks bekannt, wobei unter Erzeugung von Restdruckspannungen eine Werkstückoberfläche durch Kugelstrahlen geglättet wird. Dabei wird mit zunehmendem Kugelradius des Stahlgutes der Glättungseffekt vergrößert. Werkstücke, wie Triebwerksschaufeln, die gleichzeitig Oberflächenbereiche mit extremer und mit flacher Krümmung aufweisen, werden mit unterschiedlichen Parametersätzen bei diesem Verfahren bearbeitet, um eine gleichmäßige Verdichtung und Glättung der gesamten Oberfläche zu erzielen.

Beim Kugel strahlen wird die Oberfläche plastisch deformiert, so daß nachteilig eine hohe Oberflächenrauhigkeit entsteht. Außerdem werden Druckeigenspannungen im oberflächennahen Bereich des Bauteils induziert, so daß sich bei beschichteten Bauteilen nachteilig die Gefahr des Abplatzens der Schicht erhöht.

Bei Beschichtungsverfahren, die zunächt eine rauhe Beschichtungsoberfläche auf dem Bauteil erzeugen, wird deshalb nicht mit dem Kugelstrahlverfahren die Oberfläche geglättet, sondern durch mechanisches Nachpolieren, wie beispielsweise Scheuern, Bürstenpolieren oder Druckfließläppen, eine Oberflächenglättung erreicht. Diese bekannten und gebräuchlichen Oberflächenbehandlungen zum Glätten haben den nachteil, daß sie einen örtlich ungleichmäßigen Schichtabtrag an exponierten Ecken und Kanten bewirken.

Aufgabe der Erfindung ist es, ein Verfahren zur Oberflächenbehandlung von Bauteilen anzugeben, das die Oberfläche oxidations- und heißgaskorrosionsfest beschichtet und eine Glättung der rauhen Beschichtungsoberfläche ermöglicht. Die Oberflächenbehandlung soll die Haftfähigkeit der Beschichtung nicht vermindern und keinen ungleichmäßigen Schichtabtrag verursachen.

Gelöst wird diese Aufgabe durch ein Verfhren mit den folgenden Verfahrensschritten: auf die Bauteiloberfläche wird zunächst eine MCrAlY-Schicht als Oxidations- und Heißgaskorrosionsschicht aufgebracht, deren Schichtoberfläche anschließend mit Partikelstrahlen einer Strahlenintensität von höchstens 0,15 mm Almen A, einem Deckungsgrad von mindestens 400% vorzugsweise 600% und einem mittleren Strahlpartikeldurchmesser von höchstens 0,5 mm kugelgestrahlt wird und dabei ein gleichmäßiger Schichtabtrag bis zu 20µm unter gleichzeitiger Verdichtung der Schicht und Glätten der Schichtoberfläche erfolgt.

Dieses Verfahren hat den Vorteil, daß ein Mittenrauhwert unter Ra = 2,5µm für MCrAlY-Schichten, die beispielsweise mit Hilfe des Niederdruckplasmaspritzens (NDPS-Verfahren) aufgetragen wurden, erreichbar ist, und die MCrAlY-Schicht gleichzeitig oberflächig verdichtet wird. Darüber hinaus ist das Verfahren reproduzierbar im Hinblick auf eine Mittenrauhwertverbesserung und auch bei kompliziert gestalteten Bauteilen anwendbar.

Als Strahlpartikel werden vorzugsweise Kugeln mit einem mittleren Strahlpartikeldurchmesser von höchstens 0,2 mm aus Stahlguß, arondiertem Stahldraht, Zirkoniumoxid, Aluminiumoxid oder Glas eingesetzt. Derartige Kugeln haben den Vorteil einer weiteren Mittenrauhwertverminderung. Kugeln mit einem mittleren Strahlpartikeldurchmesser unter 50µm zeigen zumindest für MCrAlY-Schichten keine weiteren Mittenrauhwertverbesserung.

Eine bevorzugte Durchführung des Verfahrens sieht vor, daß die Schichtoberfläche in kritischen Bauteilbereichen an vorzugsweise geringen Krümmungsradien mit Deckungsgraden über 600% und stark verminderter Strahlintensität kugelgestrahl wird. Dieser hohe Dekkungsgrad bei gleichzeitig stark verminderter Strahlintensität hat den Vorteil, einer Kombination aus Mikroverformung und Abrasion, die äußerst schonend diese kritischen Bauteilbereiche glättet.

Vorzugsweise wird das Verfahren für Schaufelblattoberflächen von Hochdruckturbinenschaufeln angewandt. Dabei wird die MCrAlY-Schicht sowohl auf der Schaufelvorderkante als auch auf der noch stärker gekrümmten Schaufelhinterkante geglättet, ohne daß ein Schichtdikkenunterschied auftritt.

Das folgende Beispiel und die zugehörigen Figuren zeigen eine bevorzugte Durchführung und Ausbildung des Verfahrens.

Beispiel 1 listet die Kugelstrahlparameter auf,
- Fig. 1: zeigt eine Rasterelektronenmikroskopaufnahme von einer MCrAlY-Schicht nach einem Niederdruckplasmaspritzen,
- Fig. 2: zeigt eine Rasterelektronenmikroskopaufnahme von der MCrAlY-Schicht nach einem Kugelstrahlen,
- Fig. 3: zeigt einen Querschliff einer beschichteten und kugelgestrahlten Hochdruckturbinenschaufel im Bereich der Eintrittskante und
- Fig. 4: zeigt einen Querschliff der beschichteten und kugelgestrahlten Hochdruckturbinenschaufeln im Bereich der Austrittskante.

### Beispiel 1

Eine Schaufelblattoberfläche einer Hochdruckturbinenschaufel mit einer Schaufelblatthöhe von 42 mm und einer Schaufelblattbreite von 20 mm wird mit einer CoNiCrAlY-Schicht mittels Niederdruckplasmaspritzverfahren beschichtet. Der gemessene Mittenrauhwert liegt bei 4,77µm. Die Oberfläche dieser Hochdruckturbinenschaufel wird anschließend in einer Überdruckdüsenstrahlanlage mit Glasperlen eines mittleren Strahlpartikeldurchmessers von 0,12 mm kugelgestrahlt. Dazu wird die Strahlintensität auf 0,23 mm Almen H eingestellt und ein Deckungsgrad von 800% gefahren. Als Ergebnis einer Schichtverdichtung und eines Schichtabtrags wird eine gleichmäßige Schichtabnahme von maximal 20µm sowohl auf der Schaufelblattfläche als auch im Bereich der Eintrittskante und der Austrittskante gemessen. Der Mittenrauhwert ist auf 1,37µm verbessert.

Fig. 1 zeigt eine Rasterelektronenmikroskopaufnahme von einer MCrAlY-Schicht nach einem Niederdruckplasmaspritzen, mit einer Rauhtiefe von 42,3µm und einem Mittenrauhwert von 4,77µm.

Fig. 2 zeigt eine Rasterelektronenmikroskopaufnahme von dergleichen CoNiCrAlY-Schicht nach einem Kugel strahlen mit den Verfahrensparametern entsprechend Beispiel 1. Die Rauhtiefe hat sich um mehr als das 4-fache auf 7,93 verbessert und der Mittenrauhwert wurde auf 1,37µm vermindert.

Fig. 3 zeigt einen Querschliff einer beschichteten und kugelgestrahlten Hochdruckturbinenschaufel im Bereich der Eintrittskante (1). Deutlich ist die Grenze (2) zwischen CoNiCrAlY-Schicht (3) und Schaufelgrundmaterial (4) zu erkennen. Selbst die Eintrittskantenspitze (5) wird von der geglätteten CoNiCrAlY-Schicht (3) nachgebildet und nicht eingeebnet.

Fig. 4 zeigt einen Querschliff der beschichteten und kugelgestrahlten Hochdruckturbinenschaufeln im Bereich der Austrittskante (6). Deutlich ist die Grenze (2) zwischen CoNiCrAlY-Schicht (3) und Schaufelgrundmaterial (4) zu erkennen. Auch die wesentlich stärker gekrümmte Austrittskante (6) wird von der geglätteten CoNiCrAlY-Schicht (3) nachgebildet.

## Patentansprüche

1. Verfahren zur Oberflächenbehandlung mittels Kugelstrahlen von Bauteilen mit exponierten Ecken und Kanten und einer MCrAlY-Schicht, insbesondere bei Schaufelblattoberflächen von Hochdruckturbinenschaufeln, dadurch gekennzeichnet, daß nach dem Aufbringen der MCrAlY-Schicht die Schicht mit Partikelstrahlen einer Strahlintensität von höchstens 0,15mm Almen A einem Deckungsgrad von mindestens 400% vorzugsweise 600% und einem mittleren Strahlpartikeldurchmesser von höchstens 0,5 mm kugelgestrahlt wird und dabei ein gleichmäßiger Schichtabtrag bis zu 20µm unter gleichzeitiger Verdichtung der Schicht und Glätten der Schichtoberfläche erfolgt.

## Claims

1. A process for the surface treatment by means of shot-blasting of components with exposed corners and edges and an MCrAlY layer, in particular in the surfaces of high-pressure turbine blades**, characterized in that** after the application of the MCrAlY layer the layer is shot-blasted with particle blasts with a blasting intensity of at most 0.15 mm Almen A, a degree of covering of at least 400%, preferably 600%, and an average diameter of blast particles of at most 0.5 mm, and a uniform removal of the layer of up to 20 µm takes place with simultaneous compression of the layer and smoothing of the surface of the layer.

## Revendications

1. Procédé de traitement de surfaces par des jets de billes pour des pièces à coins et arêtes exposés et munies d'un revêtement de MCrAlY, notamment pour des surfaces de lames de pales de turbines haute pression, caractérisé en ce qu'après application de la couche MCrAlY, on traite par jet de billes la couche, avec une intensité de jet au maximum égale à 0,15 mm Almen A, un degré de recouvrement d'au moins 400 % et de préférence 600 % et un diamètre moyen des particules du jet au plus égal à 0,5 mm et on effectue un enlèvement régulier de couche allant jusqu'à 20 µm tout en compactant la couche et en lissant la surface.
